# EUROPÄISCHE PATENTSCHRIFT

(11) **EP 2 961 580 B1**
(45) Veröffentlichungstag und Bekanntmachung des Hinweises auf die Patenterteilung: **16.05.2018**
(21) Anmeldenummer: 14706639.3
(22) Anmeldetag: 26.02.2014
(51) Int. Cl.: B27N 3/00

(54) **HOLZ- UND VERBUNDWERKSTOFFPLATTE SOWIE VERFAHREN ZU DEREN HERSTELLUNG**
WOOD AND COMPOSITE-MATERIAL PLATE AND METHOD FOR ITS MANUFACTURING
PLAQUE EN BOIS ET EN MATÉRIAU COMPOSITE ET SON PROCÉDÉ DE FABRICATION

(30) Priorität: 27.02.2013 DE 102013101937
(43) Veröffentlichungstag der Anmeldung: 06.01.2016
(62) Teilanmeldung aus: 18162407.3
(73) Patentinhaber: Georg-August-Universität Göttingen Stiftung Öffentlichen Rechts, 37073 Göttingen (DE)
(72) Erfinder: KHARAZIPOUR, Alireza, 37079 Göttingen (DE); KRAFT, Redelf, 37075 Göttingen (DE)
(74) Vertreter: Michalski Hüttermann & Partner Patentanwälte mbB
(86) Internationale Anmeldenummer: PCT/EP2014/053743
(87) Internationale Veröffentlichungsnummer: WO 2014/131801

(56) Entgegenhaltungen:
- EP-A1- 2 319 671
- WO-A2-2008/040747
- DE-A1- 4 226 988

## Beschreibung

Die vorliegende Erfindung bezieht sich auf das Gebiet der Holz- und/oder Verbundwerkstoffe, insbesondere der Spanplatten und Faserplatten, Dämmstoffplatten, Werkstoffplatten sowie Verbundwerkstoffe, welche Lignocellulose und Popcorn enthalten.
Holz und/oder Verbundwerkstoffe, insbesondere Span- oder Faserplatten sind seit nunmehr mehr als hundert Jahren als Alternative für Massivholz in der Möbelindustrie, Baugewerbe etc. bekannt. Für die Güte von Holz und/oder Verbundwerkstoffen spielen dabei mehrere Faktoren, darunter insbesondere die Rohdichte, die Querzugsfestigkeit und die Dickenquellung eine Rolle, besonders aber bei vielen Anwendungen die Biegefestigkeit.
In der WO 2008/040747 werden Holz- und Verbundwerkstoffe, welche Popcorn enthalten, offenbart. Diese haben den Vorteil einer geringen Rohdichte. Es stellt sich jedoch die Aufgabe, die dort offenbarten Holz und/oder Verbundwerkstoff weiter zu verbessern.

Dies wird durch eine Holz und/oder Verbundwerkstoffplatte gemäß Anspruch 1 gelöst. Ein Kunststoffformteil enthaltend Popcorn ist aus der DE 42 26 988 , die den Oberbegriff des Anspruchs 1 offenbart, bekannt. Überraschend hat sich herausgestellt, dass so die Eigenschaften der entstehenden Holz- und/oder Verbundwerkstoffplatte, insbesondere die Biegefestigkeit und Biege-E-Modul im Vergleich zur WO 2008/040747 stark erhöht werden können.
Unter der Bezeichnung "Holz- und/oder Verbundwerkstoff" werden insbesondere Materialien verstanden, die hauptsächlich aus mechanisch oder thermomechanisch, chemothermomechanisch zerkleinertem lignocellulosehaltigen Material oder Popcorn bestehen, die nach der Beleimung mit einem synthetischen oder naturnahen Bindemittel geformt und unter Temperatur und Druck zu Holz und/oder Verbundwerkstoffen verpresst werden.

Es sei darauf hingewiesen, dass die Holz- und/oder Verbundwerkstoffplatte noch mehr als die drei erwähnten Schichten (obere und untere Deckschicht sowie Zwischenschicht) enthalten kann.

Die einzelnen Schichten der erfindungsgemäßen Holz- und/oder Verbundwerkstoffplatte werden im Einzelnen noch erläutert:

### a) Deckschichten

Die Deckschichten der erfindungsgemäßen Holz- und/oder Verbundwerkstoffplatte haben - wie erwähnt - jeweils ein Elastizitätsmodul (E-Modul) von ≥ 1 kN/mm² bis ≤ 70 kN/mm². Bevorzugt beträgt das E-Modul von ≥ 1,5 kN/mm² bis ≤ 50 kN/mm², noch bevorzugt ≥ 2 kN/mm² bis ≤ 40 kN/mm², sowie am meisten bevorzugt von ≥ 3 kN/mm² bis ≤ 30 kN/mm², sowie am meisten bevorzugt von ≥ 5 kN/mm² bis ≤ 10 kN/mm². Das E-Modul wird für Holzwerkstoffe dabei nach DIN EN 310 gemessen.

Bevorzugt haben die untere und/oder obere Deckschicht eine Dichte von ≥ 0,5 g/cm³ bis ≤ 3,0 g/cm³. Dies hat sich in der Praxis bewährt, da so die Stabilität der entstehenden Holz- und/oder Verbundwerkstoffplatte nochmals erhöht werden kann. Noch bevorzugt haben die untere und/oder obere Deckschicht eine Dichte von ≥ 0,8 g/cm³ bis ≤ 2,5 g/cm³, ferner bevorzugt von ≥ 0,9 g/cm³ bis ≤ 1,5 g/cm³
Gemäß einer bevorzugten Ausführungsform der Erfindung beträgt der Anteil der Deckschichten von ≥ 1 % bis ≤ 50 % der gesamten erfindungsgemäßen Holz- und/oder Verbundwerkstoffplatte (Gew.% /Gew.%). Dies hat sich als vorteilhaft herausgestellt, da so die Dichte der erfindungsgemäßen Holz- und/oder Verbundwerkstoffplatte weiterhin niedrig bleibt, aber trotzdem die überraschenden Steigerungen der Biegefestigkeit beobachtet werden können. Noch bevorzugt beträgt der Anteil der Deckschichten von ≥ 10 % bis ≤ 30 % der gesamten erfindungsgemäßen Holz- und/oder Verbundwerkstoffplatte (Gew. /Gew.).

Gemäß einer bevorzugten Ausführungsform bestehen die untere und/obere Deckschicht überwiegend aus einem Material, ausgewählt aus der Gruppe enthaltend Holzspäne oder - fasern, lignocellulosehaltigen Späne und/oder Fasern (wie z. B. von Hanf, Flachs, etc..), oder aus Melaminfolie, HPL (High Pressure Laminate), CPL (Continuous Pressure Laminate), Spanplatte (z.B. Dünn-Spanplatte), Faserplatte (Dünn-HDF), Aluminiumplatte/-blech, Metallplatte/-blech, Blechplatte, Sperrholz, Furnier, Glasfaser, Kohlefaser, Carbonfaser, Ceramic sowie eventuell weitere Additive wie z. B. Hydrophobierungsmittel, Antiflammmittel, Bindemittel und Mischungen all dieser Materialien.

Der Term "überwiegend" im Sinne der vorliegenden Erfindung bedeutet insbesondere >90 Gew.-%, bevorzugt >95% Gew.-% sowie am meisten bevorzugt >98 Gew.-%.

### b) Zwischenschicht

Die Zwischenschicht enthält - wie beschrieben - Popcorn.

Der Term "Popcorn" im Sinne der vorliegenden Erfindung umfasst insbesondere alle Materialien, welche wie der Puffmais (*Zea mays, convar. Microsperma*) - gegebenenfalls nach entsprechender Einfettung bei einer schnellen Erwärmung zu hohen Temperaturen explodieren, indem das in dem Samen vorhandene Wasser schlagartig verdampft und so die im Samen enthaltene Stärke in eine schaumartige Konsistenz überführt. Ein solches Verhalten ist unter anderem von Quinoa-Korn, Amarant, Reis oder auch Weizen bekannt, Materialien, die auf diesen Grundstoffen basieren, werden im Sinne der vorliegenden Erfindung explizit auch als "Popcorn" bezeichnet und umfasst, die Bezeichnung "Popcorn" soll nicht nur auf Mais beschränkt sein und wurde insbesondere aus Gründen der Einfachheit, Übersichtlichkeit und Lesbarkeit gewählt.
Bevorzugt besteht die Zwischenschicht zu ≥ 60 % (Gew./Gew.), noch bevorzugt ≥ 80% (Gew./Gew.), noch bevorzugt >90 % (Gew./Gew.) und >95 % (Gew./Gew.) aus Popcorn und ansonsten bevorzugt überwiegend aus Holzspänen und/oder Holzfasern, bevorzugt dabei. lignocellulosehaltige Späne und/oder Fasern (wie z. B. von Hanf, Flachs, etc.) oder Kunststoffe, Thermoplasten, Duroplaste, Kunststofffasern, wie z. B. PP (Polypropylen), PE (Polyethylen), PVAc (Polyvinylacetat) oder PP-, PE-Stützfasern), ggf. unter dem Zusatz von Additive, wie z. B. Hydrophobierungsmittel, Antiflammmittel, Bindemittel, etc.
Jedoch kann gemäß einer bevorzugten Ausführungsform die Zwischenschicht zu 100 % aus Popcorn bestehen.
Gemäß einer bevorzugten Ausführungsform der Erfindung weist das Popcorn eine Korngrößenverteilung auf, bei der ≥ 50 % und ≤ 90 % des Popcorns eine Korngröße von ≥ 2 mm und ≤ 10 mm besitzen.

Dies hat sich für viele Anwendungen als vorteilhaft herausgestellt. Popcorn größerer Korngröße lässt sich häufig schlechter zu lignocellulosehaltigen Formkörpern wie Holz- und/oder Verbundwerkstoffen verarbeiten, Popcorn kleinerer Korngröße neigt bei vielen Anwendungen dazu, das bei der Herstellung des Holz- und/oder Verbundwerkstoffes zugegebene Bindemittel bzw. den Leim aufzusaugen, was die Qualität des Holz- und/oder Verbundwerkstoffes verschlechtern kann.
Besonders bevorzugt weist das Popcorn eine Korngrößenverteilung auf, bei der ≥ 70 % und ≤ 90 % des Popcorns eine Korngröße von ≥ 2 mm und ≤ 10 mm besitzen.
Gemäß einer bevorzugten Ausführungsform der Erfindung weist das Popcorn eine Korngrößenverteilung auf, bei der ≥ 50 % und ≤ 90 %, besonders bevorzugt ≥ 70 % und ≤ 90 % des Popcorns eine Korngröße von ≥ 4 mm und ≤ 10 mm besitzen.
Gemäß einer bevorzugten Ausführungsform der Erfindung weist das Popcorn eine Korngrößenverteilung auf, bei der ≥ 50 % und ≤ 80 % des Popcorns eine Korngröße von ≥ 3 mm und ≤ 8 mm besitzen.
Gemäß einer bevorzugten Ausführungsform der Erfindung weist das Popcorn eine durchschnittliche Korngrößenverteilung von ≥ 3 mm und ≤ 6 mm auf. Dies hat sich für viele Anwendungen innerhalb der vorliegenden Erfindung als günstig herausgestellt.
Besonders bevorzugt weist das Popcorn eine durchschnittliche Korngrößenverteilung von ≥ 3,5 mm und ≤ 5 mm auf.

Gemäß einer bevorzugten Ausführungsform beträgt der Fettanteil des Popcorns vor der Verarbeitung ≤ 10 (Gew-) %.
Unter "Fettanteil" des Popcorns wird dabei nicht der Gesamtanteil an Fett im Popcorn verstanden, sondern der Anteil an Fett, welcher zur Hydrophobierung der Samenepidermis eingesetzt wurde, die zum besseren Einschluss des im Samen enthaltenen Wassers führt.

Es hat sich bei vielen Anwendungen innerhalb als günstig herausgestellt, diesen Fettanteil so gering wie möglich zu halten, da dies die weitere Verarbeitung des Popcorns erleichtert. Vorzugsweise beträgt der Fettanteil ≤ 5 (Gew-) %, nach einer besonders bevorzugten Ausführungsform wird zur Konsistenzänderung (Umwandlung) (="Puffung") kein Fett zugesetzt. In diesem Fall ist es besonders bevorzugt, dass die Konsistenzänderung (="Puffung") mittels Mikrowellen erfolgt, wie im Folgenden noch ausgeführt werden wird.
Die vorliegende Erfindung bezieht sich außerdem auf ein Verfahren zur Herstellung einer erfindungsgemäßen Holz- und/oder Verbundwerkstoffplatte gemäß Anspruch 7. Dieses Verfahren hat sich insbesondere für Holz- und/oder Verbundwerkstoffplatten bewährt, bei denen die Deckschichten Holzfasern und/oder Holzspäne erhalten. Auf diese Weise kann durch einen einzigen Verpressschritt die Holz- und/oder Verbundwerkstoffplatte direkt hergestellt werden.
Schritt a) kann mittels einfaches Einstreuen von Fasern, Späne und/oder Granulat erfolgen. Dabei wird bei der Zwischenschicht das Popcorn-Granulat bevorzugt entweder nach dem Bichsel-Verfahren (WO 1999042005A1) oder durch Puffung, z. B. nach dem Mikrowellenverfahren, und anschließendes Zerkleinern hergestellt.
Als Bindemittel sind insbesondere Thermoplasten, Duroplasten, Aminoplasten, Phenoplasten, Isocyanate, Proteine, Tannine, Stärke, synthetische Bindemittel oder naturnahe Bindemittel, oder Mischungen von Bindemitteln, wie z.B. Harnstoffformaldehyd-Harz, Melaminformaldehyd-Harz, Melaminverstärktes Harnstoffformaldehyd-Harz, Taninformaldehyd-Harz, Phenolformaldehyd-harz, Polymeres Diphenylmethandiisocyanat oder Mischungen daraus bevorzugt. Hinzu können ggf. noch Additive, wie z. B. Hydrophobierungsmittel, Antiflammmittel etc., beigefügt werden.

Schritt c) kann unter Einleiten von Heißluft/Heißdampf erfolgen. Hierzu wird auf die DE 10 2012 101 716.6 verwiesen.
Alternativ bezieht sich die vorliegende Erfindung außerdem auf ein Verfahren zur Herstellung einer erfindungsgemäßen Holz- und/oder Verbundwerkstoffplatte gemäß Anspruch 8. In diesem Fall verlaufen somit Verpressschritte ggf. getrennt; für den Fall, dass die Deckschichten z. B. Aluminium enthalten, entfallen hier einsichtigerweise die Verpressschritte für die Deckschichten.
Bei der Zwischenschicht wird Popcorn-Granulat bevorzugt wie oben beschrieben dargestellt. Als Bindemittel kommen ebenfalls die zuvor beschriebenen Materialien in Frage.
Die vorgenannten sowie die beanspruchten und in den Ausführungsbeispielen beschriebenen zu verwendenden Bauteile und Komponenten unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.
Weitere Einzelheiten, Merkmale und Vorteile des Gegenstandes der Erfindung ergeben sich aus den Unteransprüchen sowie aus der nachfolgenden Beschreibung der zugehörigen Beispiele und Zeichnungen, in denen - beispielhaft - mehrere Ausführungsbeispiele lignocellulosehaltiger Formkörper dargestellt sind. In den Zeichnungen, welche sich auf die Beispiele beziehen, zeigt:
Fig. 1 ein Diagramm einer Korngrößenverteilung eines Popcorngranulates, welches in den Beispielen eingesetzt wurde.

### I. Herstellung von Popcorngranulat

Ausgangsmaterial für die folgenden Werkstoffbeispiele ist Kornmais; alternativ können jedoch ebenso andere stärkehaltige Körner verwendet werden. Zur Herstellung eines plattentauglichen Granulats mit geringer Schüttdichte werden Futtermaiskörner zunächst geschrotet und die Kornbruchstücke anschließend unter Druck- und Temperatureinwirkung nach dem Bichselverfahren (WO 1999042005A1) einem definierten Prozess expandiert. Das auf diese Weise entstandene Popcorngranulat wird nun fraktioniert, so dass ein Granulat mit Korngrößen von 0,5 mm bis zu 8 mm und einer Schüttdichte von ca. 30 kg/m³ bis 70 kg/m³ vorliegt. Alternativ können stärkehaltige Körner mit Hilfe einer Mikrowellenanlage oder nach weiteren gängigen Verfahren expandiert werden.

Um ein zum oben erwähnten Verfahren vergleichbares Granulat zu erhalten wird das expandierte Korn in weiteren Arbeitsschritten zerkleinert und fraktioniert. Fig. 1 zeigt eine Korngrößenverteilung wie sie sich zur Herstellung von Verbundmaterialien auf Basis von expandierten Maiskörnern eignet und wie sie in den folgenden Beispielen verwendet wurde.

### II. Herstellung der Zwischenschicht

### Zur Herstellung der Zwischenschicht (Rohdichte von 200 kg/m³ und 300 kg/m³) wurde folgendes Verfahren verwendet

Neben dem Popcorngranulat wurde eine Bindemittelflotte auf der Basis von Harnstoffformaldehydharz (UF-Harz) verwendet, wie diese üblicherweise zur industriellen Produktion von Holzwerkstoffen eingesetzt wird. Neben dem eigentlichem UF-Harz (z. B. KAURIT® 350 der BASF AG) enthält diese Bindemittelflotte Ammoniumsulfatlösung (40%-ig) und fallweise Hydrophobierungsmittel (HYDROWAX 138® der Firma SASOL GmbH). Die Leimflotte der im folgenden beschriebenen Werkstoffplatten bestand aus Popcorngranulat, 8,0 % UF-Festharz bezogen auf atro Popcorngranulat, 1 % Ammoniumsulfat-Lösung (Härter) bezogen auf atro Festharz.

Als alternative Bindemittel sind auch andere duroplastisch aushärtende Bindemittelflotten auf der Basis von Melaminformaldehydharz (MUF-Harz), Phenolformaldehydharz (PF-Harz) und daraus hergestellte Mischharzsysteme, naturnahe Bindemittelsysteme auf Basis von Tanninen oder Proteinen sowie Isocyanate wie z. B. PMDI verwendbar. Zum Pressen des beleimten Popcorngranulatkuchens wurden zwei unterschiedliche Verfahren verwendet:
a) Der beleimte Popcorngranulatkuchen wird unter Temperatureinwirkung zwischen 120°C bis 200°C mit einem Presszeitfaktor von 12 s/mm in einer Heißpresse unter konduktiver Wärmeübertragung gepresst.
b) Der Popcorngranulatkuchen wird kalt auf die gewünschten Enddimensionen verpresst. Die Aushärtung des Bindemittels erfolgt anschließend, indem Heißluft/Heißdampf durch den gepressten Granulatkuchen geleitet wird. Bei dieser Verfahrenstechnik ist neben Duroplasten auch die Verwendung von thermoplastischen Bindemitteln, wie z.B. PVAC oder PP bzw. PE Stützfasern möglich. Dieses Verfahren eignet sich vor allem für Plattenrohdichten unterhalb von 200 kg/m³, da gewährleistet sein muss, dass sich der kalt vorgepresste Granulatkuchen mit Heißdampf/Heißluft durchströmen lässt.

### Verfahren a)

Die nach dem unter Punkt a) unter Verwendung einer Heißpresse hergestellten Werkstoffplatten mit einer Plattendichte zwischen 130 kg/m³ und 300 kg/m³ wurden hinsichtlich ihrer Querzugfestigkeit und Wärmeleitfähigkeit untersucht. Die Ergebnisse sind in Tabelle 1 und 2 zusammengestellt.

**Tab. 1: Einige physikalisch-technologische Eigenschaften von mit einer Heißpresse hergestellten, mit UF-Harz (8,0 % bez. atro) gebundenen Popcornverbundwerkstoffplatten mit einer Dicke von 20 mm**

| **Rohdichte [kg/m³]** | **Querzugfestigkeit [N/mm²]** | **Wärmeleitfähigkeit [W/(m*K]** |
|---|---|---|
| 133 | 0,13 | 0,041 |
| 156 | 0,19 | 0,043 |
| 177 | 0,19 | 0,045 |
| 190 | 0,21 | 0,046 |
| 206 | 0,22 | 0,047 |
| 253 | 0,28 | 0,051 |
| 300 | 0,33 | 0,054 |

**Tab. 2: Einige physikalisch-technologische Eigenschaften von mit unterschiedlichen Bindemitteln gebundenen Popcornverbundwerkstoffplatten mit Dicken von jeweils 20 mm und einer Plattendichte von 300 kg/m³**

| **Variante** | **Querzugfestigkeit [N/mm²]** | **Wärmeleitfähigkeit [W/(m*K]** |
|---|---|---|
| UF-Harz (8,0 %) | 0,33 | 0,054 |
| PMDI (4,0 %) | 0,22 | 0,053 |
| 12 % Weizenprotein | 0,16 | 0,054 |
| PVAC (10,0 %) | 0,20 | 0,056 |
| Tanninharz (8,0 %) | 0,24 | 0,053 |

### Verfahren b)

Die nach dem unter Punkt b) unter Verwendung einer Heißluft/Heißdampfpresse hergestellten Werkstoffplatten mit einer Plattendichte zwischen 80 kg/m³ und 200 kg/m³ wurden hinsichtlich ihrer Querzugfestigkeit und Wärmeleitfähigkeit untersucht. Die Ergebnisse sind in Tabelle 3 und 4 zusammengestellt.

**Tab. 3: Einige physikalisch-technologische Eigenschaften von mit einer Heißdampf/Heißluftpresse hergestellten, mit UF-Harz (8,0 %) gebundenen Popcornverbundwerkstoffplatten mit einer Dicke von 20 mm**

| **Rohdichte [kg/m³]** | **Querzugfestigkeit [N/mm²]** | **Wärmeleitfähig-keit [W/(m*K]** |
|---|---|---|
| 84 | 0,06 | 0,038 |
| 109 | 0,09 | 0,039 |
| 133 | 0,13 | 0,041 |
| 156 | 0,18 | 0,043 |
| 177 | 0,20 | 0,044 |
| 190 | 0,22 | 0,046 |
| 206 | 0,23 | 0,047 |

**Tab. 4: Einige physikalisch-technologische Eigenschaften von mit unterschiedlichen Bindemitteln gebundenen Popcornverbundwerkstoffplatten mit Dicken von jeweils 20 mm und einer Plattendichte von 180 kg/m³**

| **Variante** | **Querzugfestigkeit [N/mm²]** | **Wärmeleitfähigkeit [W/(m*K]** |
|---|---|---|
| UF-Harz (8,0 %) | 0,21 | 0,044 |
| PMDI (4,0 %) | 0,17 | 0,043 |
| 12 % Weizenprotein | 0,13 | 0,045 |
| PVAC (10,0 %) | 0,13 | 0,044 |
| Tanninharz (8,0 %) | 0,24 | 0,053 |
| PP-Stützfasern | 0,11 | 0,043 |
| PE-Stützfasern | 0,10 | 0,043 |

Von allen Platten unter Beispiel II wurden die Biegefestigkeiten nach DIN EN 310 gemessen; sämtliche hergestellten Werkstoffplatten weisen durchweg eine geringe Biegefestigkeit von ca. 1,0 bis 2,5 N/mm² auf, so dass Anwendungen mit tragenden Funktionen ausgeschlossen sind.

### III. Herstellung der Holz- und/oder Verbundwerkstoffplatten

Die erfindungsgemäßen Holz- und/oder Verbundwerkstoffplatten wurden nun ausgehend von den unter II. dargestellten Zwischenschichten hergestellt, jeweils mit einem Gewichtsanteil von 2 x 20 % für die Deckschichten und 60 % für die Zwischenschicht.

### a) Herstellung im einstufigen Verfahren

In diesem Verfahren wurde das Deck- bzw. Zwischenschichtmaterial getrennt voneinander beleimt. Hierzu kommen alle oben erwähnten Bindemittel in Frage, in der Folge (Tab. 5) wird beispielhaft UF-Harz als Bindemittel verwendet.

**Tab. 5 Beleimungsparameter, von dreischichtigen Werkstoffplatten aus expandiertem Getreide (Kernlage) und Holzspänen oder Holzfasern in den Decklagen**

| **Komponente** | **Parameter** | **Deckschicht (2 x 20 %)** | **Zwischenschicht (60 %)** |
|---|---|---|---|
| **Bindemittel** | Typ, Hersteller | Kaurit® 350, BASF | |
| | Feststoffgehalt [%] | ca. 68 | |
| | Menge bez. auf atro Span [%] | 14,0 | 8,0 |
| **Härtungsbeschleuniger** | Typ | (NH₄)₂SO₄ | |
| | Konzentration [%] | ca. 40 | |
| | Menge bez. auf atro Festharz [%] | 0,5 | 2,0 |
| **Späne/Span-Rindengemisch** | Feuchtegehalt, beleimt [%] | 10 (± 1) | 8 (± 1) |

Aus dem beleimten Material wird in der Reihenfolge Deckschicht, Zwischenschicht, Deckschicht, ein Materialkuchen gestreut und vorverdichtet. Das Aushärten des Bindemittels erfolgt schließlich in einer Heißpresse bei Temperaturen von 120°C bis 200°C und einem Presszeitfaktor von 6 mm/s bis 12 mm/s. Der Materialkuchen wurde unter Verwendung von Distanzleisten zu Werkstoffplatten mit einer Dicke von 20 mm gepresst.

Die ermittelten Festigkeiten der so hergestellten Platten (Tab. 6) zeigen, dass sich die geringe Biegefestigkeit der Werkstoffplatten aus Popcorn durch das Aufbringen einer Deckschicht aus Holzfasern/-späne deutlich erhöhen lässt, so dass sich z.B. mit Deckschichten aus Holzfasern eine Biegefestigkeit von ca. 16 N/mm² erreichen lässt, was die Anforderungen an Spanplatten für den Möbelbau von 11,0 N/mm² nach EN 312 deutlich übertrifft.

**Tab. 6: Einige mechanisch-technologische Eigenschaften von 20 mm dicken Sandwichplatten aus expandiertem Mais (Zwischenschicht) und Holzfasern/Holzspänen (Deckschichten)**

| **Variante** | **Rohdichte [kg/m³]** | **Querzugfestigkeit [N/mm²]** | **Biegefestigkeit [N/mm²]** | **E-Modul [KN/mm²] der Deckschicht** |
|---|---|---|---|---|
| ZS: Popcorngranulat | ca. 420 | 0,22 | 11,0 | 1,57 |
| DS: Holzspäne | | | | |
| ZS: Popcorngranulat | ca. 440 | 0,33 | 15,8 | 1,91 |
| DS: Holzfasern | | | | |

Man sieht somit die erstaunlich erhöhte Biegefestigkeit aller Platten.

### b) Herstellung im zweistufigen Verfahren

Zur Herstellung von biegebelastbaren Werkstoffplatten aus Popcorngranulat im zweistufigen Verfahren werden die unter Bsp. 1 hergestellten Platten nach ihrer Herstellung und Konditionierung zunächst bei einer Temperatur von 20°C und einer relativen Luftfeuchtigkeit von 65 % unter Verwendung eines geeigneten Bindemittels (Epoxid-Harz, PUR etc.) mit Decklagen aus unterschiedlichen Materialien beleimt. Es ergibt sich auf diese Weise eine Sandwichstruktur, die in Abhängigkeit von den verwendeten Decklagen unterschiedliche Eigenschaften aufweist. Als Decklagen kommen z. B. Dünnspanlatten bzw. Dünn-HDF, Sperrholz, HPL oder Metallbleche in Frage. In der folgenden Tabelle 7 sind einige mechanisch-technologische Eigenschaften für Sandwichplatten mit einer Kernlage aus expandiertem Mais und unterschiedlichen Decklagen aufgeführt:

**Tab. 7 Mechanisch-technologische Eigenschaften von Sandwichplatten mit einer Kernlage aus expandiertem Getreide und unterschiedlichen Deckschichten**

| **Beschichtung** | **Zwischenlage (Popcornverbund)** | | **Platte (gesamte Struktur)** | | |
|---|---|---|---|---|---|
| | **Rohdichte [kg/M³]** | **Querzugfestigkeit [N/mm²]** | **Rohdichte [kg/M³]** | **Biegefestigkeit [N/mm²]** | **E-Modul der Deckschicht [KN/mm²]** |
| Buchensperrholz | 300 | 0,25 | 440 | 17,51 | 3,13 |
| Pappelsperrholz | 300 | 0,27 | 371 | 15,94 | 2,02 |
| Dünn-HDF | 300 | 0,28 | 431 | 13,22 | 1,74 |
| Dünn-Spanplatten | 300 | 0,29 | 416 | 11,0 | 1,51 |
| HPL | 300 | 0,27 | 364 | 12,65 | 1,86 |
| Alu 0,5 | 300 | 0,29 | 407 | 12,50 | 4,70 |
| Alu 0,8 | 300 | 0,29 | 455 | 19,93 | 6,13 |

Man sieht somit die erstaunlich erhöhte Biegefestigkeit aller Platten.

Das in den Ansprüchen verwendete Wort "umfassen" schließt nicht andere Bestandteile oder Schritte aus. Der Umfang der Erfindung ist in den Ansprüchen 1, 7 und 8 definiert.

## Patentansprüche

1. Holz- und/oder Verbundwerkstoffplatte umfassend eine obere und eine untere Deckschicht sowie eine Zwischenschicht, wobei
- die Zwischenschicht Popcorn enthält, **dadurch gekennzeichnet, dass**
- die obere und die untere Deckschicht ein Biege-Elastizitätsmodul, d.H. Biege-E-Modul, gemessen nach DIN EN 310, von ≥ 1 kN/mm² bis ≤ 70 kN/mm² aufweist; und
- wobei die Zwischenschicht zu ≥60 Gew.-% aus Popcorn besteht.

2. Holz- und/oder Verbundwerkstoffplatte nach Anspruch 1, wobei die untere und/oder obere Deckschicht eine Dichte von ≥ 0,5 g/cm³ bis ≤ 3,0 g/cm³ aufweisen.

3. Holz- und/oder Verbundwerkstoffplatte nach Anspruch 1 oder 2, wobei die Anteil der Deckschichten von ≥ 1 % bis ≤ 50 Gew.-% der gesamten erfindungsgemäßen Holz- und/oder Verbundwerkstoffplatte beträgt.

4. Holz- und/oder Verbundwerkstoffplatte nach einem der Ansprüche 1 bis 3, wobei das Popcorn eine Korngrößenverteilung aufweist, bei der ≥ 50 % und ≤ 90 % des Popcorns eine Korngröße von ≥ 2 mm und ≤ 10 mm besitzen.

5. Holz- und/oder Verbundwerkstoffplatte nach einem der Ansprüche 1 bis 4, wobei die untere und/obere Deckschicht überwiegend aus einem Material, ausgewählt aus der Gruppe enthaltend Holzspäne oder - fasern, lignocellulosehaltigen Späne und/oder Fasern, wie z.B. von Hanf oder Flachs, oder aus Melaminfolie, HPL, d.H. High Pressure Laminate, CPL, d.H. Continuous Pressure Laminate, Spanplatte, z.B. Dünn-Spanplatte, Faserplatte wie Dünn-HDF, Aluminiumplatte/-blech, Metallplatte/-blech, Blechplatte, Sperrholz, Furnier, Glasfaser, Kohlefaser, Carbonfaser, Ceramic sowie eventuell weitere Additive wie z. B. Hydrophobierungsmittel, Antiflammmittel, Bindemittel und Mischungen all dieser Materialien bestehen.

6. Holz- und/oder Verbundwerkstoffplatte nach einem der Ansprüche 1 bis 5, wobei das Popcorn der Zwischenschicht eine durchschnittliche Korngrößenverteilung von ≥ 3 mm und ≤ 6 mm aufweist.

7. Verfahren zur Herstellung einer Holz und/oder Verbundwerkstoffplatte gemäß der Ansprüche 1 bis 6, umfassend die Schritte
a) Beleimen, ggf. getrenntes, von Deckschicht- und Zwischenschichtvorläufermaterial
b) Vorlegen des beleimten Deckschicht- und Zwischenschichtvorläufermaterials
c) Verpressen zur erfindungsgemäßen Holz- und/oder Verbundwerkstoffplatte.

8. Verfahren zur Herstellung einer Holz und/oder Verbundwerkstoffplatte gemäß der Ansprüche 1 bis 6, umfassend die Schritte
a) Herstellung der Zwischenschicht
b) Verkleben der Zwischenschicht mit den Deckschichten.

## Claims

1. Wood and/or composite material board comprising a top and a bottom cover layer and an intermediate layer, wherein
the intermediate layer contains popcorn,
**characterized in that**
the top and bottom cover layers have a flexural modulus of elasticity, measured according to DIN EN 310, from ≥ 1 kN/mm² to ≤ 70 kN/mm², and
wherein the intermediate layer consists of popcorn in an amount of ≥ 60 wt.-%.

2. Wood and/or composite material board according to claim 1, wherein the bottom and/or the top cover layer have a density of ≥ 0.5 g/cm³ to ≤ 3.0 g/cm³.

3. Wood and/or composite material board according to claim 1 or 2, wherein the proportion of the cover layers is ≥ 1 wt.-% to ≤ 50 wt.-% of the total wood and/or composite material board according to the invention.

4. Wood and/or composite material board according to any one of claims 1 to 3, wherein the popcorn has a grain size distribution in which ≥ 50% and ≤ 90% of the popcorn have a grain size of ≥ 2 mm and ≤ 10 mm.

5. Wood and/or composite material board according to any one of claims 1 to 4, wherein the bottom and/or the top cover layer predominantly consist of a material selected from the group consisting of wood chips or fibers, lignocellulosic chips and/or fibers, such as hemp or flax, or of a melamine foil, HPL, i.e. high pressure laminate, CPL, i.e. continuous pressure laminate, chipboard, such as thin chipboard, fiberboard, such as thin HDF, aluminum board/sheet, metal board/sheet, sheet metal board, plywood, veneer, glass fiber, carbon fiber, ceramic and possibly other additives such as hydrophobing agents, flame retardants, binders and mixtures of all these materials.

6. Wood and/or composite material board according to any one of claims 1 to 5, wherein the popcorn in the intermediate layer has an average grain size distribution of ≥ 3 mm and ≤ 6 mm.

7. Method for producing a wood and/or composite material board according to any one of claims 1 to 6, comprising the steps of
a) gluing, optionally separately, of cover layer and intermediate layer precursor material;
b) providing the glued cover layer and intermediate layer precursor material;
c) compressing into the wood and/or composite material board according to the invention.

8. Method for producing a wood and/or composite material board according to any one of claims 1 to 6 comprising the steps of
a) preparing the intermediate layer;
b) bonding the intermediate layer with the cover layers.

## Revendications

1. Panneau en bois et/ou en matériau composite comportant une couche de recouvrement supérieure et une couche de recouvrement inférieure ainsi qu'une couche intermédiaire,
- la couche intermédiaire contenant du maïs soufflé, **caractérisé en ce que**
- la couche de recouvrement supérieure et la couche de recouvrement inférieure présentent un module, nommé module e-flexion, d'élasticité en flexion mesurée selon DIN EN 310 de ≥ 1 kN/mm² à ≤ 70 kN/mm² ; et
- la couche intermédiaire étant constituée d'un pourcentage ≥ 60 % en poids de maïs soufflé.

2. Panneau en bois et/ou en matériau composite selon la revendication 1, la couche inférieure et/ou la couche supérieure présentant une densité de ≥ 0,5 g/cm³ à ≤ 3,0 g/cm³.

3. Panneau en bois et/ou en matériau composite selon la revendication 1 ou 2, la part des couches de recouvrement atteignant un pourcentage de ≥ 1 % à ≤ 50 % en poids de la totalité du panneau en bois et/ou en matériau composite selon l'invention.

4. Panneau en bois et/ou en matériau composite selon l'une quelconque des revendications 1 à 3, le maïs soufflé présentant une distribution de taille de grain, pour laquelle un pourcentage de ≥ 50 % à ≤ 90 % du maïs soufflé possède une taille de grain de ≥ 2 mm à ≤ 10 mm.

5. Panneau en bois et/ou en matériau composite selon l'une quelconque des revendications 1 à 4, la couche de recouvrement inférieure et/ou la couche de recouvrement supérieure étant constituées principalement d'un matériau, sélectionné dans le groupe comprenant des copeaux ou des fibres de bois, des copeaux et/ou des fibres contenant de la lignocellulose, tels que par exemple le chanvre ou le lin, ou une feuille de mélamine, du HPL, c'est-à-dire du stratifié haute pression, du CPL, c'est-à-dire du stratifié pressé en continu, un panneau de particules, par exemple un panneau de particules mince, un panneau de fibres tel que du HDF mince, une plaque ou tôle d'aluminium, une plaque ou tôle de métal, une plaque de tôle, du contreplaqué, du lamibois, des fibres de verre, des fibres de carbone, de la céramique, ainsi qu'éventuellement d'autres additifs tels que par exemple des agents d'hydrofugation, des agents ignifuges, des liants et des mélanges de tous ces matériaux.

6. Panneau en bois et/ou en matériau composite selon l'une quelconque des revendications 1 à 5, le maïs soufflé de la couche intermédiaire présentant une distribution de taille de grain moyenne de ≥ 3 mm à ≤ 6 mm.

7. Procédé de fabrication d'un panneau en bois et/ou en matériau composite selon les revendications 1 à 6, comprenant les étapes consistant
a) à encoller, le cas échéant de manière séparée, un matériau précurseur des couches de recouvrement et de la couche intermédiaire,
b) à placer le matériau précurseur encollé des couches de recouvrement et de la couche intermédiaire,
c) à effectuer une compression de manière à obtenir le panneau en bois et/ou en matériau composite selon l'invention.

8. Procédé de fabrication d'un panneau en bois et/ou en matériau composite selon les revendications 1 à 6, comprenant les étapes consistant
a) à préparer la couche intermédiaire
b) à coller la couche intermédiaire aux couches de recouvrement.
